# EUROPÄISCHE PATENTSCHRIFT

(11) **EP 2 655 675 B1**
(45) Veröffentlichungstag und Bekanntmachung des Hinweises auf die Patenterteilung: **10.03.2021**
(21) Anmeldenummer: 11811025.3
(22) Anmeldetag: 22.12.2011
(51) Int. Cl.: C21D 1/673, C21D 9/48, C23C 2/06

(54) **VERFAHREN ZUM ERZEUGEN GEHÄRTETER BAUTEILE**
METHOD FOR PRODUCING HARDENED STRUCTURAL ELEMENTS
PROCÉDÉ POUR PRODUIRE DES ÉLÉMENTS DE CONSTRUCTION DURCIS POURVUS DE ZONES DE DIFFÉRENTES DURETÉS ET/OU DUCTILITÉS

(30) Priorität: 24.12.2010 DE 102010056265; 24.12.2010 DE 102010056264; 26.09.2011 DE 102011053939; 26.09.2011 DE 102011053941
(43) Veröffentlichungstag der Anmeldung: 30.10.2013
(73) Patentinhaber: Voestalpine Stahl GmbH, 4020 Linz (AT)
(72) Erfinder: SOMMER, Andreas, 73453 Abtsgmünd (DE); SCHWINGHAMMER, Harald, 4061 Pasching (AT); KOLNBERGER, Siegfried, A-4061 Pasching (AT); KURZ, Thomas, A-4020 Linz (AT); ROSNER, Martin, A-3362 Oed-Öhling (AT)
(74) Vertreter: HGF
(86) Internationale Anmeldenummer: PCT/EP2011/073880
(87) Internationale Veröffentlichungsnummer: WO 2012/085247

(56) Entgegenhaltungen:
- WO-A1-2010/089644
- JP-A- 2005 177 805
- JP-A- 2007 016 296
- JP-A- 2007 182 608
- DATABASE INSPEC [Online] THE INSTITUTION OF ELECTRICAL ENGINEERS, STEVENAGE, GB; Juni 2011 (2011-06), DOSDAT L ET AL: "Corrosion Resistance of Different Metallic Coatings on Press-hardened Steels for Automotive", XP002676939, Database accession no. 12166686 in der Anmeldung erwähnt & DODAT L ET AL: "Corrosion Resistance of Different Metallic Coatings on Press-hardened Steels for Automotive", STEEL RESEARCH VERLAG STAHLEISEN GMBH GERMANY, Bd. 82, Nr. 6, 1. Juni 2011 (2011-06-01), Seiten 726-733, Weinheim (D) ISSN: 1611-3683, DOI: DOI:10.1002/SRIN.201000291 in der Anmeldung erwähnt

## Beschreibung

Die Erfindung betrifft ein Verfahren zum Herstellen gehärteter korrosionsgeschützter Bauteile mit den Merkmalen des Anspruchs 1.

Es ist bekannt, dass insbesondere in Automobilen sogenannte pressgehärtete Bauteile aus Stahlblech eingesetzt werden. Diese pressgehärteten Bauteile aus Stahlblech sind hochfeste Bauteile, die insbesondere als Sicherheitsbauteile des Karosseriebereichs verwendet werden. Hierbei ist es durch die Verwendung dieser hochfesten Stahlbauteile möglich, die Materialdicke gegenüber einem normalfesten Stahl zu reduzieren und somit geringe Karosseriegewichte zu erzielen.

Beim Presshärten gibt es grundsätzlich zwei verschiedene Möglichkeiten zur Herstellung derartiger Bauteile. Unterschieden wird in das sogenannte direkte und indirekte Verfahren.

Beim direkten Verfahren wird eine Stahlblechplatine über die sogenannten Austenitisierungstemperatur aufgeheizt und gegebenenfalls so lange auf dieser Temperatur gehalten, bis ein gewünschter Austenitisierungsgrad erreicht ist. Anschließend wird diese erhitzte Platine in ein Formwerkzeug überführt und in diesem Formwerkzeug in einem einstufigen Umformschritt zum fertigen Bauteil umgeformt und hierbei durch das gekühlte Formwerkzeug gleichzeitig mit einer Geschwindigkeit, die über der kritischen Härtegeschwindigkeit liegt, abgekühlt. Somit wird das gehärtete Bauteil erzeugt.

Beim indirekten Verfahren wird zunächst, gegebenenfalls in einem mehrstufigen Umformprozess, das Bauteil fast vollständig fertig umgeformt. Dieses umgeformte Bauteil wird anschließend ebenfalls auf eine Temperatur über die Austenitisierungstemperatur erhitzt und gegebenenfalls für eine gewünschte erforderliche Zeit auf dieser Temperatur gehalten.

Anschließend wird dieses erhitzte Bauteil in ein Formwerkzeug überführt und eingelegt, welches schon die Abmessungen des Bauteils bzw. die Endabmessungen des Bauteils gegebenenfalls unter Berücksichtigung der Wärmedehnung des vorgeformten Bauteils besitzt. Nach dem Schließen des insbesondere gekühlten Werkzeuges wird somit das vorgeformte Bauteil lediglich in diesem Werkzeug mit einer Geschwindigkeit über der kritischen Härtegeschwindigkeit abgekühlt und dadurch gehärtet.

Das direkte Verfahren ist hierbei etwas einfacher zu realisieren, ermöglicht jedoch nur Formen, die tatsächlich mit einem einzigen Umformschritt zu realisieren sind, d.h. relativ einfache Profilformen.

Das indirekte Verfahren ist etwas aufwendiger, dafür aber in der Lage auch komplexere Formen zu realisieren.

Zusätzlich zum Bedarf an pressgehärteten Bauteilen entstand der Bedarf, derartige Bauteile nicht aus unbeschichtetem Stahlblech zu erzeugen, sondern derartige Bauteile mit einer Korrosionsschutzschicht zu versehen.

Als Korrosionsschutzschicht kommen im Automobilbau lediglich das eher in geringem Maße verwendete Aluminium oder Aluminiumlegierungen in Frage oder aber die erheblich häufiger verlangten Beschichtungen auf der Basis von Zink. Zink hat hierbei den Vorteil, dass Zink nicht nur eine Barriereschutzschicht wie Aluminium leistet, sondern einen kathodischen Korrosionsschutz. Zudem passen sich zinkbeschichtete pressgehärtete Bauteile besser in das Gesamtkorrosionsschutzkonzept der Fahrzeugkarosserien ein, da diese in heute gängiger Bauweise voll verzinkt sind. Insofern kann Kontaktkorrosion vermindert oder ausgeschlossen werden.

Bei beiden Verfahren konnten jedoch Nachteile aufgefunden werden, die auch im Stand der Technik diskutiert werden. Bei dem direkten Verfahren, d.h. der Warmumformung von presshärtenden Stählen mit Zinkbeschichtung kommt es zu Mikro- (10 µm bis 100 µm) oder sogar Makrorissen im Material, wobei die Mikrorisse in der Beschichtung erscheinen und die Makrorisse sogar durch den vollständigen Blechquerschnitt reichen. Derartige Bauteile mit Makrorissen sind für die weitere Verwendung ungeeignet.

Beim indirekten Prozess, d.h. der Kaltumformung mit einer anschließenden Härtung und Restformung kann es ebenfalls zu Mikrorissen in der Beschichtung kommen, welche ebenfalls unerwünscht sind, aber bei weitem nicht so ausgeprägt.

Zinkbeschichtete Stähle werden bislang - bis auf ein Bauteil im asiatischen Raum - im direkten Verfahren, d.h. der Warmumformung, nicht eingesetzt. Hier werden vielmehr Stähle mit einer Aluminium-Silizium-Beschichtung eingesetzt.

Einen Überblick erhält man in der Veröffentlichung "Corrosion resistance of different metallic coatings on press hardened steels for automotive", Arcelor Mittal Maiziere Automotive Product Research Center F-57283 Maiziere-Les-Mez. In dieser Veröffentlichung wird ausgeführt, dass es für den Warmumformprozess einen aluminierten Bor-Mangan-Stahl gibt, der unter dem Namen Usibor 1500P kommerziell vertrieben wird. Zudem werden zum Zwecke des kathodischen Korrosionsschutzes zinkvorbeschichtete Stähle für das Warmumformverfahren vertrieben, nämlich der verzinkte Usibor GI mit einer Zinkbeschichtung, die geringe Anteile von Aluminium enthält und ein sogenannter galvanealed beschichteter Usibor GA, der eine Zinkschicht mit 10 % Eisen enthält.

Es wird darauf hingewiesen, dass das Zink-Eisen-Phasendiagramm zeigt, dass oberhalb von 782°C ein großer Bereich entsteht, in dem flüssige Zink-Eisen-Phasen auftreten, solange der Eisengehalt gering, insbesondere geringer als 60 % ist. Dies ist jedoch auch der Temperaturbereich, in dem der austenitisierte Stahl warm umgeformt wird. Es wird aber auch darauf hingewiesen, dass, wenn die Umformung oberhalb von 782°C stattfindet, ein großes Risiko der Spannungskorrosion durch flüssiges Zink besteht, welches vermutlich in die Korngrenzen des Basisstahls eindringt, welche zu Makrorissen im Basisstahl führt. Darüber hinaus ist bei Eisengehalten geringer als 30 % in der Beschichtung die Maximaltemperatur zum Umformen eines sicheren Produkts ohne Makrorisse niedriger als 782°C. Dies ist der Grund, warum hiermit kein direktes Umformverfahren betrieben wird, sondern dass indirekte Umformverfahren. Hiermit soll das geschilderte Problem umgangen werden.

Eine weitere Möglichkeit dieses Problem zu umgehen, soll darin liegen, galvannealed beschichteten Stahl zu verwenden, was daran liegt, dass der zu Beginn schon bestehende Eisengehalt von 10 % und die Abwesenheit einer Fe₂Al₅-Sperrschicht zu einer homogeneren Ausbildung des Beschichtung von überwiegend eisenreichen Phasen führt. Dies resultiert in einer Verringerung oder Vermeidung von zinkreichen, flüssigen Phasen.

In "'STUDY OF CRACKS PROPAGATION INSIDE THE STEEL ON PRESS HARDENED STEEL ZINC BASED COATINGS', Pascal Drillet, Raisa Grigorieva, Gregory Leuillier, Thomas Vietoris, 8th International Conference on Zinc and Zinc Alloy Coated Steel Sheet, GALVATECH 2011 - Conference Proceedings, Genova (Italy), 2011" wird darauf hingewiesen, dass verzinkte Bleche im direkten Verfahren nicht verarbeitbar sind.

Aus der EP 1 439 240 B1 ist ein Verfahren zum Warmumformen eines beschichteten Stahlproduktes bekannt, wobei das Stahlmaterial eine Zink- oder Zinklegierungsbeschichtung aufweist, die auf der Oberfläche des Stahlmaterials ausgebildet ist und das Stahlbasismaterial mit der Beschichtung auf einen Temperatur von 700°C bis 1000°C erwärmt und warm umgeformt wird, wobei die Beschichtung eine Oxidschicht besitzt, die hauptsächlich aus Zinkoxid besteht, bevor das Stahlbasismaterial mit der Zink- oder Zinklegierungsschicht erwärmt wird, um dann ein Verdampfen des Zinks beim Erwärmen zu verhindern. Hierfür wird ein spezieller Verfahrensablauf vorgesehen.

Aus der EP 1 642 991 B1 ist ein Verfahren zum Warmumformen eines Stahles bekannt, bei dem ein Bauteil aus einem gegebenen Bor-Mangan-Stahl auf eine Temperatur am Ac₃-Punkt oder höher erhitzt wird, bei dieser Temperatur gehalten wird und dann das erhitzte Stahlblech zum fertigen Bauteil umgeformt wird, wobei das geformte Bauteil durch Kühlung von der Formgebungstemperatur während des Formens oder nach dem Formen in einer solchen Weise abgeschreckt wird, dass die Abkühlrate zum MS-Punkt zumindest der kritischen Abkühlrate entspricht und dass die durchschnittliche Abkühlrate des geformten Bauteils vom MS-Punkt zu 200°C sich im Bereich von 25°C/s bis 150°C/s befindet.

Aus der EP 1 651 789 B1 der Anmelderin ist ein Verfahren zum Herstellen von gehärteten Bauteilen aus Stahlblech bekannt, wobei hierbei Formteile aus einem mit einem kathodischen Korrosionsschutz versehenen Stahlblech kalt umgeformt werden und eine Wärmebehandlung zum Zwecke der Austenitisierung folgt, wobei vor, beim oder nach dem Kaltumformen des Formteils ein Endbeschnitt des Formteils und erforderliche Ausstanzungen oder die Erzeugung eines Lochbildes vorgenommen werden und die Kaltumformung sowie der Beschnitt und die Ausstanzung und Anordnung des Lochbildes auf dem Bauteil 0,5 % bis 2 % kleiner ausgeführt werden als die Dimensionen, die das endgehärtete Bauteil haben soll, wobei das zur Wärmebehandlung kalt umgeformte Formteil anschließend zumindest teilbereichsweise unter Zutritt von Luftsauerstoff auf eine Temperatur erhitzt wird, welche eine Austenitisierung des Stahlwerkstoffes ermöglicht und das erhitzte Bauteil anschließend in ein Werkzeug überführt wird und in diesem Werkzeug eine sogenannte Formhärtung durchgeführt wird, bei der durch das Anlegen und Pressen (Halten) des Bauteils durch die Formhärtewerkzeuge das Bauteil gekühlt und dadurch gehärtet wird und die kathodische Korrosionsschutzbeschichtung aus einer Mischung aus im Wesentlichen Zink besteht und zudem ein oder mehrere sauerstoffaffine Elemente. Hierdurch wird an der Oberfläche der Korrosionsschutzbeschichtung eine Oxidhaut aus den sauerstoffaffinen Elementen während des Aufheizens gebildet, welche die kathodische Korrosionsschutzschicht, insbesondere die Zinkschicht, schützt. Zudem wird bei dem Verfahren durch die maßstäbliche Verkleinerung des Bauteils in Bezug auf seine Endgeometrie die Wärmedehnung des Bauteils berücksichtigt, so dass beim Formhärten weder eine Kalibrierung noch eine Umformung notwendig sind.

Aus der WO 2010/109012 A1 der Anmelderin ist ein Verfahren zum Herstellen partiell gehärteter Stahlbauteile bekannt, wobei eine Platine aus einem härtbaren Stahlblech einer Temperaturerhöhung unterworfen wird, welche für eine Abschreckhärtung ausreicht und die Platine nach Erreichen einer gewünschten Temperatur und gegebenenfalls einer gewünschten Haltezeit in ein Umformwerkzeug überführt wird, indem die Platine zu einem Bauteil umgeformt und gleichzeitig abgeschreckt gehärtet wird, oder die Platine kalt umgeformt wird und das durch die kalte Umformung erhaltene Bauteil anschließend einer Temperaturerhöhung unterzogen wird, wobei die Temperaturerhöhung so durchgeführt wird, dass eine Temperatur des Bauteils erreicht wird, die für eine Abschreckhärtung notwendig ist und das Bauteil anschließend in ein Werkzeug überführt wird, in dem das erhitzte Bauteil abgekühlt und dadurch abgeschreckt gehärtet wird, wobei während des Erhitzens der Platine oder des Bauteils zum Zwecke der Temperaturerhöhung auf eine zum Härten notwendige Temperatur in den Bereichen, die eine geringere Härte und/oder eine höhere Duktilität besitzen sollen, Absorptionsmassen anliegen oder mit einem geringen Spalt beabstandet sind, wobei die Absorptionsmasse bezüglich ihrer Ausdehnung und Dicke, ihrer Wärmeleitfähigkeit und ihrer Wärmekapazität und/oder hinsichtlich ihres Emissionsgrades gerade so dimensioniert sind, dass die in dem duktil verbleibendem Bereich auf das Bauteil einwirkende Wärmeenergie durch das Bauteil hin durch in die Absorptionsmasse fließt, so dass diese Bereiche kühler bleiben und insbesondere die zum Härten notwendige Temperatur gerade nicht oder nur teilweise erreichen, so dass diese Bereiche nicht oder nur teilweise gehärtet werden können.

Aus der DE 10 2005 003 551 A1 ist ein Verfahren zur Warmumformung und Härtung eines Stahlblechs bekannt, bei dem ein Stahlblech auf eine Temperatur über den Ac₃-Punkt erwärmt wird, danach eine Abkühlung auf eine Temperatur im Bereich von 400°C bis 600°C erfährt und erst nach Erreichen dieses Temperaturbereichs umgeformt wird. Diese Schrift geht allerdings nicht auf die Rissproblematik bzw. eine Beschichtung ein, noch wird eine Martensitbildung beschrieben. Ziel der Erfindung ist die Bildung von Zwischengefüge, sogenanntem Bainit.

Aufgabe der Erfindung ist es, ein Verfahren zum Herstellen von mit einer Korrosionsschutzschicht versehenen Stahlblechbauteilen zu schaffen, bei dem die Rissbildung vermindert oder beseitigt wird und dennoch ein ausreichender Korrosionsschutz erzielt wird.

Die Aufgabe wird mit den Merkmalen des Anspruchs 1 gelöst.

Vorteilhafte Weiterbildungen sind in Unteransprüchen gekennzeichnet.

Der vorbeschriebene Effekt der Rissbildung durch flüssiges Zink, welches den Stahl im Bereich der Korngrenzen penetriert, ist auch als sogenanntes "liquid metal embrittlement" oder "liquid metal assisted cracking" bekannt.

Im Gegensatz zur im Stand der Technik eingeschlagenen Richtung, wegen des "liquid metal embrittlements" das indirekte Verfahren auch bei einfachen Geometrien vorzusehen, geht die Erfindung einen günstigeren Weg indem das direkte Verfahren Anwendung findet, bei dem eine mit Zink oder einer Zinklegierung beschichtete Platine aufgeheizt wird und nach dem Aufheizen umgeformt und abschreckgehärtet wird.

Wie erfindungsgemäß erkannt wurde darf möglichst keine Zinkschmelze mit Austenit während der Umformphase, also dem Eintrag von Spannung, in Berührung kommen. Erfindungsgemäß wird daher vorgesehen, die Umformung unter der peritektischen Temperatur des Systems Eisen-Zink (Schmelze, Ferrit, Gamma-Phase) durchzuführen. Um hierbei eine Abschreckhärtung noch gewährleisten zu können wird die Zusammensetzung der Stahllegierung im Rahmen der üblichen Zusammensetzung eines Mangan-Borstahles (22MnB5) so eingestellt, dass eine Abschreckhärtung durchgeführt, und dabei durch eine verzögerte Umwandlung des Austenits in Martensit das Vorhandensein von Austenit auch bei der tieferen Temperatur unterhalb von 780°C oder tiefer erreicht wird, so dass in dem Moment in dem mechanische Spannung durch Umformung auf den Stahl eingebracht wird, welche in Verbindung mit einer Zinkschmelze und Austenit zum "liquid metal embrittlement" führen würde, eben keine oder nur noch sehr wenige flüssige Zinkphasen vorhanden sind. Somit gelingt es mittels eines entsprechend der Legierungselemente eingestellten Bor-Manganstahls eine ausreichende Abschreckhärtung zu erzielen ohne eine übermäßige oder schädigende Rissbildung zu provozieren.

Insbesondere kann die Kühlung mit Luftdüsen erfolgen, wobei die Steuerung von Luftdüsen zum Anblasen über Pyrometer erfolgen kann, die beispielsweise außerhalb der Presse und des Ofens in einer gesonderten Anlage ebenso wie die entsprechenden Düsen vorhanden sind.

Die Kühlmöglichkeiten sind hierbei nicht auf Luftdüsen beschränkt, es können auch gekühlte Tische verwendet werden auf denen die Platinen entsprechend positioniert werden, so dass die Platinen auf abgekühlten Bereichen des Tisches zu liegen kommen und beispielsweise durch Aufdrücken oder Ansaugen in wärmeleitenden Kontakt gebracht werden.

Auch der Einsatz einer Kühlpresse ist denkbar, bei der die Pressengeometrie durch die ebenen Platinen denkbar einfach und günstig ist, wobei die Bereiche des Werkzeugs in denen die Platine abgekühlt werden soll entsprechend flüssig gekühlt sind. Vollflächig aufgeheizte Platinen können in entsprechenden Einrichtungen somit vollflächig abgekühlt werden, wobei die vollflächige Abkühlung sowohl über die beschriebenen Tische als auch über die beschriebenen Zwischenpressen als auch über einfaches Ansprühen, Anblasen oder Eintauchen erfolgen kann.

Die Erfindung wird anhand einer Zeichnung erläutert, es zeigen dabei:
- Figur 1:: die Zeit-Temperaturkurve bei der Abkühlung zwischen Ofen und Umformung;
- Figur 2:: das Zink-Eisen-Diagramm;
- Figur 3:: Querschnittschliffdarstellungen der Oberfläche von Proben mit und ohne Zwischenkühlung;
- Figur 4:: ZTU-Schaubild mit vereinfachter Darstellung des Abkühlverlaufs.

Erfindungsgemäß wird ein üblicher Bor-Manganstahl (z.B. 22MnB5) zur Verwendung als presshärtender Stahlwerkstoff bezüglich der Umwandlung des Austenits in andere Phasen so eingestellt, dass sich die Umwandlung in tiefere Bereiche verschiebt und Martensit gebildet werden kann.

Für die Erfindung sind somit Stähle dieser Legierungszusammensetzung geeignet (alle Angaben in Masse-%):

| C [%] | Si [%] | Mn [%] | P [%] | S [%] | Al [%] | Cr [%] | Ti [%] | [%] B | N [%] |
|---|---|---|---|---|---|---|---|---|---|
| 0,22 | 0,19 | 1,22 | 0,0066 | 0,001 | 0,053 | 0,26 | 0,031 | 0,0025 | 0,0042 |

Rest Eisen und erschmelzungsbedingte Verunreinigungen

Wobei als Umwandlungsverzögerer in derartigen Stählen insbesondere die Legierungselemente Bor, Mangan, Kohlenstoff und optional Chrom und Molybdän verwendet werden.

Für die Erfindung sind auch Stähle der allgemeinen Legierungszusammensetzung geeignet (alle Angaben in Masse-%):

| | |
|---|---|
| Kohlenstoff (C) | 0,08-0,6 |
| Mangan (Mn) | 0,8-3,0 |
| Aluminium (Al) | 0,01-0,07 |
| Silizium (Si) | 0,01-0,5 |
| Chrom (Cr) | 0,02-0,6 |
| Titan (Ti) | 0,01-0,08 |
| Stickstoff (N) | < 0,02 |
| Bor (B) | 0,002-0,02 |
| Phosphor (P) | < 0,01 |
| Schwefel (S) | < 0,01 |
| Molybdän (Mo) | < 1 |

Rest Eisen und erschmelzungsbedingte Verunreinigungen

Insbesondere als geeignet erwiesen haben sich Stahlanordnungen wie folgt (alle Angaben in Masse-%):

| | |
|---|---|
| Kohlenstoff (C) | 0,08-0,30 |
| Mangan (Mn) | 1,00-3,00 |
| Aluminium (Al) | 0,03-0,06 |
| Silizium (Si) | 0,01-0,20 |
| Chrom (Cr) | 0,02-0,3 |
| Titan (Ti) | 0,03-0,04 |
| Stickstoff (N) | < 0,007 |
| Bor (B) | 0,002-0,006 |
| Phosphor (P) | < 0,01 |
| Schwefel (S) | < 0,01 |
| Molybdän (Mo) | < 1 |

Rest Eisen und erschmelzungsbedingte Verunreinigungen

Durch die Einstellung der als Umwandlungsverzögerer wirkenden Legierungselemente wird eine Abschreckhärtung, d. h. eine rasche Abkühlung mit einer über der kritischen Härtegeschwindigkeit liegenden Abkühlgeschwindigkeit auch noch unter 780°C sicher erreicht. Dies bedeutet, dass in diesem Fall unterhalb des Peritektikums des Systems Zink-Eisen gearbeitet wird, d. h. erst unterhalb des Peritektikums mechanische Spannung aufgebracht wird. Dies bedeutet ferner, dass in dem Moment in dem mechanische Spannung aufgebracht wird, keine flüssigen Zinkphasen mehr vorhanden sind welche mit dem Austenit in Kontakt kommen können.

Zudem kann nach dem Aufheizen der Platine erfindungsgemäß im Temperaturbereich des Peritektikums eine Haltephase vorgesehen sein, so dass die Erstarrung der Zinkbeschichtung gefördert und vorangetrieben wird bevor anschließend umgeformt wird.

In Figur 1 erkennt man einen günstigen Temperaturverlauf für ein austenitisiertes Stahlblech, wobei erkennbar ist, dass nach dem Aufheizen auf eine Temperatur über der Austenitisierungstemperatur durch das entsprechende Verbringen in eine Kühleinrichtung bereits eine gewisse Abkühlung stattfindet. Anschließend folgt ein rascher Zwischenkühlschritt. Der Zwischenkühlschritt wird vorteilhafterweise mit Abkühlgeschwindigkeiten mit mindestens 15 K/s, vorzugsweise mindestens 30 K/s, weiter bevorzugt mindestens 50 K/s durchgeführt. Anschließend wird die Platine in die Presse transferiert und die Umformung und Härtung durchgeführt.

In Figur 3 erkennt man den Unterschied in der Rissbildung. Ohne Zwischenkühlung erfolgt eine Rissbildung, die bis in das Stahlmaterial reicht, mit der Zwischenkühlung ergeben sich lediglich oberflächliche Risse in der Beschichtung, die jedoch unkritisch sind.

Mit der Erfindung gelingt es somit, zuverlässig ein kostengünstiges Warmumformverfahren für mit Zink oder Zinklegierungen beschichteter Stahlbleche zu erreichen bei dem einerseits eine Abschreckhärtung herbeigeführt wird und andererseits Mikro- und Makrorissbildung, die zu Bauteilschäden führt, vermindert oder vermieden wird.

## Patentansprüche

1. Verfahren zum Herstellen eines gehärteten Stahlbauteils mit einer Beschichtung aus Zink oder einer Zinklegierung, wobei aus einem mit dem Zink oder der Zinklegierung beschichteten Blech eine Platine ausgestanzt wird, die ausgestanzte Platine auf eine Temperatur ≥Ac₃ erhitzt und ggf. bei dieser Temperatur für eine vorbestimmte Zeit gehalten wird um die Austenitbildung durchzuführen und anschließend die aufgeheizte Platine in ein Formwerkzeug überführt wird, in dem Formwerkzeug umgeformt wird und in dem Formwerkzeug mit einer Geschwindigkeit, die über der kritischen Härtegeschwindigkeit liegt, abgekühlt und dadurch gehärtet wird, in dem der Stahlwerkstoff derart umwandlungsverzögert eingestellt ist, dass bei einer Umformtemperatur die im Bereich von 450°C bis 700°C und unter der peritektischen Temperatur des Eisen-Zink-Systems liegt, eine Abschreckhärtung durch Umwandlung des Austenits in Martensit stattfindet, wobei nach dem Erhitzen und vor dem Umformen ein aktives Kühlen stattfindet, bei dem die Platine oder Teile der Platine mit einer Abkühlgeschwindigkeit >15K/s abgekühlt wird, wobei ein Stahlwerkstoff mit folgender Analyse verwendet wird (alle Angaben in Masse-%):
| | |
|---|---|
| Kohlenstoff (C) | 0,08-0,6 |
| Mangan (Mn) | 0,8-3,0 |
| Aluminium (Al) | 0,01-0,07 |
| Silizium (Si) | 0,01-0,5 |
| Chrom (Cr) | 0,02-0,6 |
| Titan (Ti) | 0,01-0,08 |
| Stickstoff (N) | < 0,02 |
| Bor (B) | 0,002-0,02 |
| Phosphor (P) | < 0,01 |
| Schwefel (S) | < 0,01 |
| Molybdän (Mo) | < 1 |
Rest Eisen und erschmelzungsbedingte Verunreinigungen und der Kühlungsfortschritt und/oder die Einlegetemperatur in das Umformwerkzeug mittels Sensoren, insbesondere Pyrometern überwacht und die Kühlung entsprechend gesteuert wird, wobei
die Platine in einem Ofen auf eine Temperatur >Ac₃ aufgeheizt wird und für eine vorbestimmte Zeit gehalten wird und anschließend die Platine auf eine Temperatur zwischen 500°C und 600°C abgekühlt wird, um eine Verfestigung der Zinkschicht zu erzielen und anschließend in das Formwerkzeug überführt und dort umgeformt wird.

2. Verfahren nach Anspruch 1 **dadurch gekennzeichnet, dass** ein Stahlwerkstoff mit folgender Analyse verwendet wird (alle Angaben in Masse-%):
| | |
|---|---|
| Kohlenstoff (C) | 0,08-0,30 |
| Mangan (Mn) | 1,00-3,00 |
| Aluminium (Al) | 0,03-0,06 |
| Silizium (Si) | 0,01-0,20 |
| Chrom (Cr) | 0,02-0,3 |
| Titan (Ti) | 0,03-0,04 |
| Stickstoff (N) | < 0,007 |
| Bor (B) | 0,002-0,006 |
| Phosphor (P) | < 0,01 |
| Schwefel (S) | < 0,01 |
| Molybdän (Mo) | < 1 |
Rest Eisen und erschmelzungsbedingte Verunreinigungen

3. Verfahren nach einem der vorhergehenden Ansprüche, **dadurch gekennzeichnet, dass** die aktive Kühlung so durchgeführt wird, dass die Abkühlrate >30 K/s beträgt.

4. Verfahren nach Anspruch 3, **dadurch gekennzeichnet, dass** die aktive Kühlung so durchgeführt wird, dass die Abkühlung mit mehr als 50 K/s stattfindet.

5. Verfahren nach einem der vorhergehenden Ansprüche, **dadurch gekennzeichnet, dass** die aktive Kühlung durch Anblasen mit Luft oder Gas, Ansprühen mit Wasser oder anderen Kühlflüssigkeiten, Eintauchen in Wasser oder andere Kühlflüssigkeiten erfolgt oder die aktive Kühlung durch das Anlegen von kühleren Festkörpern an die Platine bewirkt wird.

## Claims

1. Method of producing a hardened steel component with a coating of zinc or of a zinc alloy, wherein a blank is stamped out of a sheet coated with the zinc or zinc alloy, the stamped out blank is heated to a temperature ≥Ac₃ and, if necessary, held at this temperature for a predetermined time to allow austenite to form, after which the heated blank is transferred into a forming tool, is formed in the forming tool at a speed which exceeds the critical hardening speed, is cooled down and is hardened thereby, in which the steel material is delayed in its conversion such that, at a forming temperature in the range of 450°C to 700°C and below the peritectic temperature of the zinc-iron system, quench hardening to convert the austenite into martensite takes place, upon which, after heating and before the conversion, active cooling takes place wherein the blank or parts of the blank is/are cooled down at a cooling speed >15K/sec wherein a steel material is used with the following analysis (all data in % by mass):
| | |
|---|---|
| Carbon (C) | 0.08-0.6 |
| Manganese (Mn) | 0.8-3.0 |
| Aluminium (Al) | 0.01-0.07 |
| Silicon (Si) | 0.01-0.5 |
| Chromium (Cr) | 0.02-0.6 |
| Titanium (Ti) | 0.01-0.08 |
| Nitrogen (N) | < 0.02 |
| Boron (B) | 0.002-0.02 |
| Phosphorus (P) | < 0.01 |
| Sulphur (S) | <0.01 |
| Molybdenum (Mo) | < 1 |
the remainder being iron and impurities caused by the melting, and progress of the cooling and/or the temperature at the which the material is loaded into the forming tool is monitored by means of sensors, in particular pyrometers, and the cooling is controlled accordingly where the blank is then heated in a furnace to a temperature >Ac₃ and is held for a predetermined time, wherein the blank is cooled down to a temperature between 500°C and 600°C in order to harden the layer of zinc, after which it is then transferred into the forming tool where it is formed.

2. Method according to claim 1 **characterised in that** a steel material with the following analysis is used (all data on % by mass):
| | |
|---|---|
| Carbon (C) | 0.08-0.30 |
| Manganese (Mn) | 1.00-3.00 |
| Aluminium (Al) | 0.03-0.06 |
| Silicon (Si) | 0.01-0.20 |
| Chromium (Cr) | 0.02-0.3 |
| Titanium (Ti) | 0.03-0.04 |
| Nitrogen (N) | < 0.007 |
| Boron (B) | 0.002-0.006 |
| Phosphorus (P) | < 0.01 |
| Sulphur (S) | <0.01 |
| Molybdenum (Mo) | < 1 |
the remainder being iron and impurities caused by the melting.

3. Method according to any one of the preceding claims, **characterised in that** the active cooling is performed such that the cooling down rate is >30 K/sec.

4. Method according to claim 3, **characterised in that** the active cooling is performed such that the cooling takes place at a rate greater than 50 K/sec.

5. Method according to any one of the preceding claims, **characterised in that** the active cooling is executed by blowing with air or gas, spraying with water or with other cooling fluids, immersing in water or in other cooling fluids or the active cooling is achieved by placing cooler solid bodies on the blank.

## Revendications

1. Procédé de fabrication d'un élément constitutif en acier trempé muni d'un revêtement en zinc ou en alliage de zinc, un larget étant découpé à la matrice dans une tôle revêtue de zinc ou d'alliage de zinc, le larget découpé à la matrice étant chauffé à une température ≥Ac₃ et éventuellement maintenu à cette température pendant un temps prédéfini pour la formation d'austénite, puis le larget chauffé étant transféré, mis en forme et refroidi dans un outil de moulage à une vitesse supérieure à la vitesse de durcissement critique et étant ainsi durci, le matériau acier étant réglé avec une transformation retardée de telle façon qu'à une température de transformation comprise entre 450 °C et 700 °C et inférieure à la température péritectique du diagramme zinc-fer, il se produise un durcissement par trempe par la transformation de l'austénite en martensite, un refroidissement actif ayant lieu après le chauffage et avant le formage, lors duquel le larget ou ses parties sont refroidis à une vitesse de refroidissement de >15 K/s, un matériau acier avec l'analyse suivante étant utilisé (toutes les indication en % en poids) :
| | |
|---|---|
| Carbone (C) | 0,08-0,6 |
| Manganèse (Mn) | 0,8-3,0 |
| Aluminium (Al) | 0,01-0,07 |
| Silicium (Si) | 0,01-0,5 |
| Chrome (Cr) | 0,02-0,6 |
| Titane (Ti) | 0,01-0,08 |
| Azote (N) | < 0,02 |
| Bore (B) | 0,002-0,02 |
| Phosphore (P) | < 0,01 |
| Soufre (S) | <0,01 |
| Molybdène (Mo) | < 1 |
le reste étant du fer et des impuretés dues à la fusion, et l'avancement du refroidissement et / ou la température de mise dans l'outil de transformation étant surveillés au moyen des capteurs, en particulier des pyromètres, et le refroidissement étant contrôlée en conséquence,
le larget étant chauffé dans un four à une température >Ac₃ et maintenu à cette température pendant un temps prédéfini et ensuite refroidi à une température comprise entre 500 °C et 600 °C afin d'obtenir une solidification de la couche de zinc et étant ensuite transféré et formé dans l'outil de moulage.

2. Procédé selon la revendication 1, **caractérisé en ce qu'**un matériau acier avec l'analyse suivante est utilisé (toutes les indications en % en poids) :
| | |
|---|---|
| Carbone (C) | 0,08-0,30 |
| Manganèse (Mn) | 1,00-3,00 |
| Aluminium (Al) | 0,03-0,06 |
| Silicium (Si) | 0,01-0,20 |
| Chrome (Cr) | 0,02-0,3 |
| Titane (Ti) | 0,03-0,04 |
| Azote (N) | < 0,007 |
| Bore (B) | 0,002-0,006 |
| Phosphore (P) | < 0,01 |
| Soufre (S) | <0,01 |
| Molybdène (Mo) | < 1 |
le reste étant du fer et des impuretés dues à la fusion.

3. Procédé selon l'une quelconque des revendications précédentes, **caractérisé en ce que** le refroidissement actif est réalisé de telle sorte que la vitesse de refroidissement soit de >30 K/s.

4. Procédé selon la revendication 3, **caractérisé en ce que** le refroidissement actif est réalisé de telle sorte que le refroidissement ait lieu à plus de 50 K/s.

5. Procédé selon l'une quelconque des revendications précédentes, **caractérisé en ce que** le refroidissement actif a lieu par soufflage de l'air ou d'un gaz, vaporisation de l'eau ou d'autres liquides de refroidissement, plongée dans l'eau ou d'autres liquides de refroidissement ou résulte de l'application de corps solides plus froids sur le larget.
